# EUROPÄISCHE PATENTSCHRIFT

(11) **EP 0 749 593 B1**
(45) Veröffentlichungstag und Bekanntmachung des Hinweises auf die Patenterteilung: **29.12.1997**
(21) Anmeldenummer: 95911268.1
(22) Anmeldetag: 25.02.1995
(51) Int. Cl.: G03C 5/60

(54) **LICHTEMPFINDLICHES MATERIAL FÜR PHOTOGRAPHISCHE UND REPROGRAPHISCHE ANWENDUNGEN**
LIGHT-SENSITIVE MATERIAL FOR PHOTOGRAPHIC AND REPROGRAPHIC APPLICATIONS
MATERIAU PHOTOSENSIBLE POUR APPLICATIONS EN PHOTOGRAPHIE ET EN REPROGRAPHIE

(30) Priorität: 08.03.1994 DE 4407622
(43) Veröffentlichungstag der Anmeldung: 27.12.1996
(73) Patentinhaber: EMTEC Magnetics GmbH, 67059 Ludwigshafen (DE)
(72) Erfinder: STEININGER, Helmut, D-67551 Worms (DE); HEILMANN, Peter, D-67098 Bad Dürkheim (DE); ARTLEY, Richard, Cambridge CB2 1NY (GB); GREEN, Alan, Melbourn Nr. Royston Herts SS8 6BD (GB)
(86) Internationale Anmeldenummer: EP9500686
(87) Internationale Veröffentlichungsnummer: WO9524672

(56) Entgegenhaltungen:
- WO-A-93/06527
- US-A- 3 215 529
- US-A- 4 152 156
- DATABASE WPI Section Ch, Week 7918 Derwent Publications Ltd., London, GB; Class A89, AN 79-34067B & JP-A-54 037 724 ( MITSUBISHI CHEM IND KK) , 20.März 1979

## Beschreibung

Die Erfindung betrifft ein lichtempfindliches Material für photographische und reprographische Anwendungen, bestehend aus einem Film transparenten Materials und einer darauf aufgebrachten Schicht, enthaltend eine lichtempfindliche erste Diazoverbindung, die durch Belichtung aktiviert wird (Negativ-Diazo) und durch anschließende Entwicklungsbehandlung einen, die Absorption auf das Material auftreffenden Lichtes beeinflussenden Farbstoff bildet. Die Erfindung betrifft auch die photographischen und reprografischen Anwendungen selbst.

Die Erfindung betrifft auch ein lichtempfindliches Material für photographische und reprographische Anwendungen, bestehend aus einem Film transparenten Materials und einer darauf aufgebrachten Schicht, enthaltend eine lichtempfindliche erste Diazoverbindung, die mittels einer Maske abgedeckt, in einem Teilbereich durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet.

Bei dem bekannten Diazofilm wird die Absorption des Lichtes durch einen Farbstoff genutzt, der bei der Entwicklung des belichteten Films mit Ammoniakdampf oder Natriumhydroxid als Produkt der Kupplung einer Diazoverbindung mit einer Farbstoffkomponente entsteht.

Bekannt ist auch der sogenannte Vesicularfilm, bei dem die abbildende Struktur durch die Streuung des Lichtes an mikroskopisch kleinen Bläschen gebildet wird. Die Bläschen entstehen bei der Entwicklung des Films durch schnelle Expansion des Stickstoffs, der bei der strahlungsinduzierten Zerfallsreaktion spezieller Diazoverbindungen frei wird.

Es sind aus der US-A-4 152 156 Materialien bekannt, deren Bildelemente über Farbkomponenten in den Komplementärbereichen eines Stickstoffbläschenbildes erzeugt wird. Gemäß WO-A-9306527 sind andere Materialien mit zwei getrennten, lichtempfindlichen Schichten bekannt oder aber beruhen auf einem unterschiedlich farbbildenden System, um ein kontrastreiches Bild zu erzeugen (JP-A-54037724).

Der geringe Kontrast von konventionellen Diazofilmen mit hellem Farbton sowie von Vesicularfilmen erfordert hohe Filmschichtdicken in Anwendungen, die optisch hochdichte Strukturen erfordern. Die Ursache liegt in der geringen Absorption der zur Verfügung stehenden Farbstoffe bzw. der limitierten Streueffizienz der Bläschenstruktur, die im besonderen bei großer Projektionsapertur nur geringe Projektionsdichten liefert.

Die Herstellung dicker Filme ist unwirtschaftlich aufgrund hoher Materialkosten und wirft vielseitige technische Probleme auf, bei der Beschichtung, der Trocknung und hinsichtlich der erreichbaren mechanischen Eigenschaften. Ferner gestaltet sich die Entwicklung der Filme, da dieselbe diffusionskontrolliert abläuft, als zeitaufwendig und kritisch in Hinblick auf eine maßgenaue und konturenscharfe Reproduktion der Vorlage. Damit scheidet die Erzeugung heller Strukturen mit Hilfe von Vesicularfilmen alleine aus. Greift man auf konventionelle Diazofarben hoher Absorption zurück, so ist es zwar möglich, mit deutlich geringerer Schichtdicke den Anforderungen an den Kontrast zu genügen, jedoch nur mit sehr dunklen bis schwarzen Farben.

Dementsprechend bestand die zu lösende Aufgabe darin, lichtempfindliches Material für photographische und reprographische Anwendungen zu verbessern, Verwendungen für photographische und reprographische Zwecke anzugeben sowie Ausbildungen von Photofilmen, Antikopier-Filmen, Projektionsfolien und 3-Dimensional-Bildern damit anzugeben.

Gelöst wurde die Aufgabe durch ein lichtempfindliches Material der eingangs geschilderten Art, bei dem gemäß der Erfindung die Schicht zusätzlich eine zweite Diazoverbindung enthält, die gemäß Anspruch 1, durch die Belichtung Stickstoff bildet, und wobei durch unmittelbar sich anschließende Wärmebehandlung eine Lichtstreuung verursachende Stickstoff-Bläschen gebildet sind, und die gemäß Anspruch 2, durch die Nachbelichtung Stickstoff bildet, und wobei durch unmittelbar sich anschließende Wärmebehandlung eine Lichtstreuung verursachende Stickstoff-Bläschen gebildet sind.

Diese erfindungsgemäßen lichtempfindlichen Materialien haben die Vorteile, daß dieselben mit technisch handhabbaren und ökonomisch sinnvollen Schichtstärken hergestellt werden können, bei Betrachtung in Remission und/oder Transmission einen hohen Kontrast bieten, eine hohe Auflösung zeigen und gleichzeitig einen hellen, freundlichen Farbton zulassen.

Es ist überraschend, daß diese Vorteile mittels einer einzigen lichtempfindlichen Schicht erzeugbar sind, die zwei verschiedene Diazokomponenten enthält.

Ein lichtempfindliches Material nach dem Positiv-Diazo-Prinzip zeichnet sich dadurch aus, daß die lichtempfindliche erste Diazoverbindung eine durch Lichteinwirkung deaktivierte Form ist und bei der Stickstoff bildenden zweiten Diazoverbindung die lichtstreuenden Bläschen in den durch eine Maske zuerst unbelichteten Bereichen durch Nachbelichtung und Wärmebehandlung gebildet sind, und daß die Deaktivierungswellenlängenbereiche für die erste und zweite Diazoverbindung unterschiedlich sind.

Ein lichtempfindliches Material nach dem Negativ-Diazo-Prinzip ist dadurch gekennzeichnet, daß die lichtempfindliche erste Diazoverbindung eine durch Lichteinwirkung zur Farbstoffbildung aktivierte Form ist und bei der Stickstoff bildenden zweiten Diazoverbindung die lichtstreuenden Bläschen in den durch eine Maske zuerst belichteten und dann wärmebehandelten Bereichen gebildet sind, und daß die Aktivierungswellenlängenbereiche für die erste und zweite Diazoverbindung verschieden sind.

Es ist in der Praxis zweckmäßig, wenn die Stärke der lichtempfindlichen Schicht zwischen etwa 1 µm und etwa 30 µm beträgt.

In günstigen Verwendungen kann das lichtempfindliche Material zur Herstellung einer Projektionsfolie als Photomaske, eines Photofilms, einer Kopierschutzfolie gegen Normallichtkopieren oder als Speichermedium für 3-Dimensional-Bilder eingesetzt werden, wie im folgenden noch ausgeführt.

Ein Photofilm, insbesondere ein Mikrofilm, enthaltend wenigstens eine Schicht aus lichtempfindlichem Material, besteht aus einer lichtempfindlichen ersten Diazoverbindung, die durch Belichtung aktiviert wird (Negativ-Diazo) und bildet durch anschließende Entwicklungsbehandlung einen, die Absorption auf das Material auftreffenden Lichtes beeinflussenden Farbstoff, und die Schicht enthält zusätzlich eine zweite Diazoverbindung, die durch die Belichtung Stickstoff bildet, und wobei durch unmittelbar sich anschließende Wärmebehandlung eine Lichtstreuung verursachende Stickstoff-Bläschen gebildet sind.

Ein weiterer Photofilm, insbesondere Mikrofilm, enthaltend wenigstens eine Schicht aus lichtempfindlichem Material, besteht aus einer lichtempfindlichen ersten Diazoverbindung, die mittels einer Maske in einem Teilbereich abgedeckt durch erste Belichtung im nicht abgedeckten Bereich deaktiviert wird (Positiv-Diazo) und die durch anschließende Nachbelichtung des vorher abgedeckten Bereichs nur teilweise deaktiviert wird und deren noch aktiver Teil durch Entwicklungsbehandlung einen, die Absorption auf das Material auftreffenden Lichtes beeinflussenden Farbstoff bildet, und wobei die Schicht zusätzlich zweite Diazoverbindungen enthält, die durch die Nachbelichtung Stickstoff bildet, und wobei durch unmittelbar sich anschließende Wärmebehandlung eine Lichtstreuung verursachende Stickstoff-Bläschen gebildet sind.

Dadurch werden Photofilme mit hohem Kontrast, hoher Auflösung und hellen Farbtönen bereitgestellt.

Es ist zweckmäßig auch möglich, einen Antikopier-Film gegen Normallicht-Kopieren, bestehend aus einem Film aus transparentem Material mit einer Vielzahl von mit Abständen zueinander angeordneten, zumindest teilweise nicht transparenten und transparenten Bereichen, deren Ebenen in etwa derselben vorbestimmten Lage gegenüber den Oberflächen des Films angeordnet sind, so daß aus einem vorbestimmten Sichtwinkel auf die Oberflächen des Anti-Kopier-Films derselbe im wesentlichen durchsichtig ist, dadurch herzustellen, daß die nicht transparenten und transparenten Bereiche mindestens teilweise aus einem belichteten und entwickelten lichtempfindlichen Material bestehen, gebildet aus einer lichtempfindlichen ersten Diazoverbindung, die durch Belichtung aktiviert wird (Negativ-Diazo) und durch anschließende Entwicklungsbehandlung einen, die Absorption auf das Material auftreffenden Lichtes beeinflussenden Farbstoff bildet, und die Schicht zusätzlich eine zweite Diazoverbindung enthält, die durch die Belichtung Stickstoff bildet, und wobei durch unmittelbar sich anschließende Wärmebehandlung eine Lichtstreuung verursachende Stickstoff-Bläschen gebildet sind.

Ein weitere Variante ist gegeben durch einen Anti-Kopier-Film gegen Normallicht-Kopieren, bestehend aus einem Film aus transparentem Material mit einer Vielzahl von mit Abständen zueinander angeordneten, zumindest teilweise nicht transparenten und transparenten Bereichen, deren Ebenen in etwa derselben vorbestimmten Lage gegenüber den Oberflächen des Films angeordnet sind, so daß aus einem vorbestimmten Sichtwinkel auf die Oberflächen des Anti-Kopier-Films derselbe im wesentlichen durchsichtig ist, der dadurch hergestellt wird, daß die nicht transparenten und transparenten Bereiche mindestens teilweise aus einem belichteten und entwickelten lichtempfindlichen Material bestehen, gebildet aus einer lichtempfindlichen ersten Diazoverbindung, die mittels einer Maske in einem Teilbereich abgedeckt, durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und die Schicht zusätzlich eine zweite Diazoverbindung enthält, die durch die Nachbelichtung Stickstoff bildet, und wobei durch unmittelbar sich anschließende Wärmebehandlung eine Lichtstreuung verursachende Stickstoff-Bläschen gebildet sind.

Damit wird ein herstellungsgemäß günstiger Anti-Kopier-Film gegen Normalkopieren zur Verfügung gestellt.

Es ist vorteilhaft auch möglich, eine Projektionsfolie, insbesondere eine Photomaske herzustellen, die aus einem Film transparenten Materials und einer darauf aufgebrachten, belichteten und entwickelten Schicht mit einer lichtempfindlichen ersten Diazoverbindung besteht, die durch Belichtung aktiviert wird (Negativ-Diazo) und durch anschließende Entwicklungsbehandlung einen, die Absorption auf das Material auftreffenden Lichtes beeinflussenden Farbstoff bildet, und die Schicht zusätzlich eine zweite Diazoverbindung enthält, die durch die Belichtung Stickstoff bildet, und wobei durch unmittelbar sich anschließende Wärmebehandlung eine Lichtstreuung verursachende Stickstoff-Bläschen gebildet sind.

Eine Variante dazu ist gegeben durch eine Projektionsfolie, insbesondere eine Photomaske, die aus einem Film transparenten Materials und einer darauf aufgebrachten, belichteten und entwickelten Schicht mit einer lichtempfindlichen ersten Diazoverbindung besteht, die, mittels einer Maske in einem Teilbereich abgedeckt, durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und die Schicht zusätzlich zweite Diazoverbindungen enthält, die durch die Nachbelichtung Stickstoff bildet, und wobei durch unmittelbar sich anschließende Wärmebehandlung eine Lichtstreuung verursachende Stickstoff-Bläschen gebildet sind.

Damit ergeben sich erhebliche Vorteile gegenüber bekannten Projektionsfolien und Photomasken hinsichtlich Kontrast, Auflösung und Helligkeit der Farbtonpalette.

Es ist außerdem möglich, ein 3-Dimensional-Bild, das aus mehreren übereinander angeordneten Schichten aus belichtetem und entwickeltem lichtempfindlichen Material besteht, auszubilden, aus einer lichtempfindlichen ersten Diazoverbindung, die durch anschließende Entwicklungsbehandlung einen, die Absorption auf das Material auftreffenden Lichtes beeinflussenden Farbstoff bildet, wobei die Schicht zusätzlich eine zweite Diazoverbindung enthält, die durch die Belichtung Stickstoff bildet, und wobei durch unmittelbar sich anschließende Wärmebehandlung eine Lichtstreuung verursachende Stickstoff-Bläschen gebildet sind.

Ein weitere 3-Dimensional-Bild-Version ist herstellbar aus mehreren übereinander angeordneten Schichten aus belichtetem und entwickeltem lichtempfindlichen Material, bestehend aus einer lichtempfindlichen ersten Diazoverbindung, die mittels einer Maske in einem Teilbereich abgedeckt, durch erste Belichtung im nicht abgedeckten Teil deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und die Schicht zusätzlich zweite Diazoverbindung enthält, die durch die Nachbelichtung Stickstoff bildet, und wobei durch unmittelbar sich anschließende Wärmebehandlung eine Lichtstreuung verursachende Stickstoff-Bläschen gebildet sind.

Auf diese Weise läßt sich eine Mehrzahl von dünnen Schichten zu einem 3-D-Bild kombinieren, mit höchster Qualität.

Das lichtempfindliche Material nach der Erfindung ist anhand eines in der Zeichnung schematisch im Längsschnitt dargestellten Ausführungsbeispiels nachfolgend näher beschrieben.

Das lichtempfindliche Material ist in der Zeichnung im Längsschnitt dargestellt und besteht aus einem Film 1 transparenten Materials und einer darauf aufgebrachten Schicht 2, die eine lichtempfindliche erste Diazoverbindung 3 und eine Farbstoffkomponente zur Bildung eines Farbstoffs und eine zusätzliche lichtempfindliche zweite Diazoverbindung 4 zur Bildung von Stickstoff-bläschen enthält. Erstere Diazoverbindung kann eine durch Lichteinwirkung zur Farbstoffbildung aktivierte Form (Negativ-Diazo) oder eine durch Lichteinwirkung zerfallende Form (Positiv-Diazo) sein, so daß bei der Entwicklungsbehandlung mit Ammoniakdampf oder Natriumhydroxid anstelle eines gefärbten ein transparenter Bereich entsteht.

Geeignete Diazoverbindungen sind beispielsweise Diazoniumsalze von
- 4-Dimethylaminoanilin,
- 4-Diethylaminoanilin,
- 4-Phenylaminoanilin
- 4-(N-2-Hydroxyethyl-N-ethyl)anilin
- 1-Amino-2-hydroxynaphthalin-4-sulfonsäure
- 4-Benzoylamino-2, 5-diethoxyanilin.

Geeignete Farbstoffkomponenten sind beispielsweise die in der Azochemie üblichen Komponenten, die insbesondere aus der Benzol- oder Naphthalinreihe stammen. Besonders zu nennen sind dabei solche Farbstoffkomponenten, die aus den obengenannten Anilinen durch Abstraktion der Aminogruppe hervorgehen:
- N, N-Dimethylanilin
- N, N-Diethylanilin,
- Diphenylamin,
- N-Ethyl-N-(2-hydroxyethyl)anilin,
- 2-Hydroxynaphthalin-4-sulfonsäure,
- N-Benzoyl-2, 5-diethoxyanilin.

Wenn in dieser Patentanmeldung von "erster Diazoverbindung" oder "ersten Diazoverbindungen" die Rede ist, können auch mehrere, z.B. die Farbkomponenten bildenden Diazoverbindungen darunter verstanden werden.

Unter Lichteinwirkung zur Bildung von Stickstoff geeignete "zusätzlich zweite" Diazoverbindungen sind beispielsweise
- p-Diazodimethyl- und diethylanilin-Zinkchlorid,
- p-Diazodiphenylaminsulfat,
- p-Diazoethylhydroxyethylanilin-Zinkchlorid,
- 1-Diazo-2-oxynaphthalen-4-sulfonat,
- 4-Benzoylamino-2-5-diethyoxybenzol-diazoniumchlorid,
- p-Chlorbenzol-sulfonat von 4-diazo-2-methoxy-1-cyclo-hexylaminobenzol,
- 7-Dimethylamino-8-methoxy-3-oxo-dihydro-1, 4-thiazin-6-diazoniumchlorid,
- 1-Dimethylamino-4-naphthalendiazoniumfluoroborat.

Der bei der Belichtung dieser Verbindungen frei werdende Stickstoff bildet durch eine unmittelbar sich anschließende Wärmebehandlung mit Dampf oder warmem Wasser mikroskopisch kleine Bläschen, die im belichteten Bereich in der Schicht 2 bleiben. Die Bläschen bewirken eine starke Streuung und innere Reflexion des Lichts, wodurch milchig trübe Abbildungsstrukturen entstehen.

Beide Eigenschaften - Farbstoffbildung und Bläschenbildung unter Lichteinwirkung und dem sich anschließenden Entwicklungsprozeß - ergänzen sich zu einer kontrastreichen Abbildung.

Dadurch ist es möglich, den für eine Anwendung vorgegebenen Kontrast mit wesentlich geringeren Filmschichtdicken zu realisieren als mit einem Vesicularfilm allein und gleichzeitig der Forderung nach einem hellen, gefälligen Farbton zu genügen. Die nachfolgende Übersicht verdeutlicht diese Vorteile, wobei eine Lichttransmission ≤ 1 % und ein bestimmter Kontrast zugrunde gelegt ist.

| **Schichtart** | **erforderliche Schichtstärke** | **entwickelte Farbe** | **Nachteile/Vorteile** |
|---|---|---|---|
| Vesicular | 55 µm | milchig trüb | große Schichtstärke |
| Diazo | 5 µm (15 µm) | tief schwarz (tief rot-schwarz-braun) | dunkle Farbe |
| Vesicular + Diazo | <20 µm (<30 µm) | hellgrau (milchig rot) | geringe Schichtstärke, helle Farbe |

Bei der Entwicklung der Diazofilmkomponente diffundiert das entwickelnde Agens, Ammoniakdampf oder Natriumhydroxid, lediglich durch die dünnen Scheidewände (Wandstärke ca. 0,1 µm) der einzelnen Bläschen (Bläschendurchmesser ca. 1 µm). Dadurch reduziert sich die zu entwickelnde Filmschichtstärke auf effektiv ca. 10 % der entwickelten Vesicular-Schichtstärke Bezogen auf das Beispiel einer 20 µm großen Schichtstärke beträgt die effektiv zu entwikkelnde Diazofilmschicht folglich nur ca. 2 µm.

Die Entwicklung der beispielsweise über eine Maske belichteten Schicht erfolgt wegen der beiden unterschiedlich reagierenden Schichtkomponenten stufenweise. Unmittelbar nach der Belichtung wird der in den belichteten Bereichen freigewordene Stickstoff durch einen Wärmepuls in Form der Bläschen gebunden. Anschließend kann dann beim Negativfilm (Negativ-Diazo) mit Hilfe des genannten Agens in diesen Bereichen die aktivierte Farbkomponente entwickelt werden, so daß das Filmmaterial dort undurchsichtig wird. Daran schließt sich eine vollflächige Nachbelichtung an, der in den vorher unbelichteten Bereichen der frei werdende Stickstoff verflüchtigt sich im Laufe der Zeit oder beschleunigt durch eine moderate Erwärmung. Die Farbkomponente wird dort nicht entwickelt, so daß diese Bereiche transparent bleiben.

Beim Positivfilm (Positiv-Diazo) verhält es sich umgekehrt. Diazofilmkomponenten werden hier durch Licht zerstört, so daß in den belichteten Bereichen, in denen man den freigewordenen Stickstoff austreiben läßt, kein Farbstoff mehr entwickelt werden kann; dieser entsteht jetzt in den unbelichteten Bereichen. Die belichteten Bereiche werden dadurch transparent. Die sich anschließende vollflächige Nachbelichtung läßt in den vorher unbelichteten Bereichen Stickstoff freiwerden, der durch den unmittelbar folgenden Wärmepuls die Bläschen bildet. Damit wird eine Nichttransparenz erhalten. Die Nachbelichtung hat so zu erfolgen, daß nur ca. 50 % des eingesetzten Diazofilms deaktiviert werden. Realisierbar ist dies entweder durch die Steuerung der Lichtleistung oder durch die Verwendung von mindestens zwei Diazofilmmaterialien mit unterschiedlichen Deaktivierungswellenlängenbereichen. Im letzteren Fall wird die selektive Zersetzung einer der Diazofilmmaterialien durch Einstrahlung eines bestimmten Wellenlängenbereiches induziert. Damit enthalten die ursprünglich unbelichteten Bereiche sowohl noch kupplungsfähige Diazofilmmaterialien, die in einem sich anschließenden Entwicklungsprozeß zu einem Diazofarbstoff kuppeln, als auch die Stickstoffbläschen.

Anwendungsbereiche für das lichtempfindliche Material nach der Erfindung sind beispielsweise Mikrofilme, Projektionsfolien, Photomasken und Antikopierfilme. Darüber hinaus eignet sich der erfindungsgemäße Film zur Speicherung dreidimensionaler Strukturen, deren Höhe maximal der Filmschichtdicke 2 entspricht.

In Figur 2 ist eine Projektionsfolie oder eine Photomaske 5 im Schnitt beispielsweise dargestellt. Während der größere Teil transparent ist, ist an einer Seite eine Vielzahl von gleichabständigen, nichttransparenten Bereichen 6, also durch lichtabsorbierende bzw. lichtreflektierende Stoffe gebildet, vorgesehen. Diese Stoffe sind aus lichtempfindlichen Materialien, wie oben beschrieben, mittels Lichteinwirkung und Entwicklung hergestellt worden.

Bei dieser Anordnung der Bereiche 6 ist durch senkrechte Belichtung (nach der Herstellung!) im Kopiergerät nur eine Teil-Information kopierbar, während die Ergänzungsinformation nur unter einem Schrägwinkel sichtbar oder kopierbar ist. Bei Anwendung als Anti-Kopier-Film ist also nur eine Teil-Wirksamkeit gegeben. Eine vollständige Abdeckung eines nicht dargestellten Dokumentes durch einen Anti-Kopier-Film ist nur durch Verdoppelung der nicht-transparenten Bereiche 6, z.B. durch Spiegelung an der Grundlinie, und seitliche Verschiebung der Bereiche 6 horizontal gegeneinander möglich.

In Figur 3 sind die nichttransparenten Bereiche 8A, 8B eines Anti-Kopier-Films 7 unter einem Winkel y angeordnet und zwar an beiden Oberflächen (8A, 8B). Die Bereiche 8A und 8B sind horizontal versetzt zueinander angeordnet. Eine unter diesem Filme 7 angeordnete Information ist bei senkrechter Belichtungsrichtung verdeckt (Pfeil a)) und bei Schrägrichtung (Pfeile b)) nur teilweise belichtbar und somit ebenfalls kopiergeschützt.

Die Herstellung der Bereiche 8A und 8B erfolgt nacheinander wie oben beschrieben.

Die als Anti-Kopier-Film bezeichnete Folie 5 in Figur 2 kann ebenso eine Projektionsfolie oder eine Photomaske sein.

In Figur 3 könnte die Folie 7 auch ein 3-D-Bild sein, bei Betrachtungsrichtung Pfeil b).

Je nach dem Grad der Nichttransparenz der Bereiche 6 und 8A, 8B sind auch Anwendungen als Projektionsfolie- und Photomaske denkbar.

Zur Verbesserung des Kontrastes bei Diazofilmen ist die durch Belichtung zur Farbstoffbildung zu aktivierende erste Diazoverbindung der lichtempfindlichen Schicht durch eine zusätzliche zweite Diazoverbindung ergänzt, bei der nach Lichteinwirkung und unmittelbar sich anschließender Wärmebehandlung an den belichteten Stellen verbleibender Stickstoff und eine Lichtstreuung verursachende Stickstoff-Bläschen entstehen.

## Patentansprüche

1. Lichtempfindliches Material für photographische und reprographische Anwendungen, bestehend aus einem Film (1) transparenten Materials und einer darauf aufgebrachten Schicht (2), enthaltend eine lichtempfindliche erste Diazoverbindung (3), die durch Belichtung aktiviert wird (Negativ-Diazo) und durch anschließende Entwicklungsbehandlung einen die Absorption auf das Material auftreffenden Lichtes beeinflussenden Farbstoff bildet, dadurch gekennzeichnet, daß die Schicht (2) zusätzlich eine zweite Diazoverbindung (4) enthält, die durch die Belichtung Stickstoff bildet, und wobei durch unmittelbar sich anschließende Wärmebehandlung eine Lichtstreuung verursachende Stickstoff-Bläschen gebildet sind.

2. Lichtempfindliches Material für photographische und reprographische Anwendungen, bestehend aus einem Film (1) transparenten Materials und einer darauf aufgebrachten Schicht (2), enthaltend eine lichtempfindliche erste Diazoverbindung (3), die mittels einer Maske abgedeckt, in einem Teilbereich durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, dadurch gekennzeichnet, daß die Schicht (2) zusätzlich eine zweite Diazoverbindung (4) enthält, die durch die Nachbelichtung Stickstoff bildet, und wobei durch unmittelbar sich anschließende Wärmebehandlung eine Lichtstreuung verursachende Stickstoff-Bläschen gebildet sind.

3. Lichtempfindliches Material nach Anspruch 2, dadurch gekennzeichnet, daß die lichtempfindliche erste Diazoverbindung (3) eine durch Lichteinwirkung deaktivierte Form ist und bei der Stickstoff bildenden zweiten Diazoverbindung (4) die lichtstreuenden Bläschen in den durch eine Maske zuerst unbelichteten Bereichen durch Nachbelichtung und Wärmebehandlung gebildet sind, und daß die Deaktivierungswellenlängenbereiche für die erste und zweite Diazoverbindung unterschiedlich sind.

4. Lichtempfindliches Material nach Anspruch 1, dadurch bekennzeichnet, daß die lichtempfindliche erste Diazoverbindung (3) eine durch Lichteinwirkung zur Farbstoffbildung aktivierte Form ist und bei der Stickstoff bildenden zweiten Diazoverbindung (4) die lichtstreuenden Bläschen in den durch eine Maske zuerst belichteten und dann wärmebehandelten Bereichen gebildet sind, und daß die Aktivierungswellenlängenbereiche für die erste und zweite Diazoverbindung verschieden sind.

5. Lichtempfindliches Material nach einem der Ansprüche 1 bis 4, dadurch gekennzeichnet, daß die Stärke der lichtempfindlichen Schicht (2) zwischen 1 µm und 30 µm beträgt.

6. Verwendung des lichtempfindlichen Materials nach Anspruch 1 oder 2, zur Herstellung eine Projektionsfolie.

7. Verwendung des lichtempfindlichen Materials nach Anspruch 1 oder 2, zur Herstellung eines Archivierungsmediums.

8. Verwendung des lichtempfindlichen Materials nach Anspruch 1 oder 2, zur Herstellung eine Kopierschutzfolie gegen Normallicht - Kopieren.

9. Verwendung des lichtempfindlichen Materials nach Anspruch 1 oder 2, zur Herstellung eines Mediums zur Speicherung dreidimensionaler Strukturen.

10. Photofilm, insbesondere Mikrofilm, gekennzeichnet durch wenigstens eine Schicht aus lichtempfindlichem Material, bestehend aus einer lichtempfindlichen ersten Diazoverbindung (3), die durch Belichtung aktiviert wird (Negativ-Diazo) und durch anschließende Entwicklungsbehandlung einen die Absorption auf das Material auftreffenden Lichtes beeinflussenden Farbstoff bildet, und durch zusätzlich eine zweite Diazoverbindung (4) in der Schicht (2), die durch die Belichtung Stickstoff bildet, und wobei durch unmittelbar sich anschließende Wärmebehandlung eine Lichtstreuung verursachende Stickstoff-Bläschen gebildet sind.

11. Photofilm, insbesondere Mikrofilm, gekennzeichnet durch wenigstens eine Schicht aus lichtempfindlichem Material, bestehend aus einer lichtempfindlichen ersten Diazoverbindung (3), die mittels einer Maske in einem Teilbereich abgedeckt durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil durch Entwicklungsbehandlung einen, die Absorption auf das Material auftreffenden Lichtes beeinflussenden Farbstoff bildet, und durch eine zusätzliche zweite Diazoverbindung (4) in der Schicht (2), die durch die Nachbelichtung Stickstoff bildet, und wobei durch unmittelbar sich anschließende Wärmebehandlung eine Lichtstreuung verursachende Bläschen gebildet sind.

12. Anti-Kopier-Film gegen Normallicht-Kopieren, bestehend aus einem Film aus transparentem Material mit einer Vielzahl von mit Abständen zueinander angeordneten, zumindest teilweise nicht transparenten und transparenten Bereichen, deren Ebenen in etwa derselben vorbestimmten Lage gegenüber den Oberflächen des Films angeordnet sind, so daß aus einem vorbestimmten Sichtwinkel auf die Oberflächen des Anti-Kopier-Films derselbe im wesentlichen durchsichtig ist, dadurch gekennzeichnet, daß die nicht transparenten und transparenten Bereiche mindestens teilweise aus einem belichteten und entwickelten lichtempfindlichen Material bestehen, gebildet aus einer lichtempfindlichen ersten Diazoverbindung (3), die durch Belichtung aktiviert wird (Negativ-Diazo) und durch anschließende Entwicklungsbehandlung einen, die Absorption auf das Material auftreffenden Lichtes beeinflussenden Farbstoff bildet, und die Schicht (2) zusätzlich eine zweite Diazoverbindung (4) enthält, die durch die Belichtung Stickstoff bildet, und wobei durch unmittelbar sich anschließende Wärmebehandlung eine Lichtstreuung verursachende Stickstoff-Bläschen gebildet sind.

13. Anti-Kopier-Film gegen Normallicht-Kopieren, bestehend aus einem Film aus transparentem Material mit einer Vielzahl von mit Abständen zueinander angeordneten, zumindest teilweise nicht transparenten und transparenten Bereichen, deren Ebenen in etwa derselben vorbestimmten Lage gegenüber den Oberflächen des Films angeordnet sind, so daß aus einem vorbestimmten Sichtwinkel auf die Oberflächen des Anti-Kopier-Films derselbe im wesentlichen durchsichtig ist, dadurch gekennzeichnet, daß die nicht transparenten und transparenten Bereiche mindestens teilweise aus einem belichteten und entwickelten lichtempfindlichen Material bestehen, gebildet aus einer lichtempfindlichen ersten Diazoverbindung (3), die, mittels einer Maske in einem Teilbereich abgedeckt, durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und die Schicht (2) zusätzlich eine zweite Diazoverbindung (4) enthält, die durch die Nachbelichtung Stickstoff bildet, und wobei durch unmittelbar sich anschließende Wärmebehandlung eine Lichtstreuung verursachende Stickstoff-Bläschen gebildet sind.

14. Projektionsfolie, insbesondere Photomaske, gekennzeichnet durch einen Film (1) transparenten Materials und einer darauf aufgebrachte belichteten und entwickelten Schicht (2) mit lichtempfindlichen ersten Diazoverbindung (3), die durch Belichtung aktiviert wird (Negativ-Diazo) und durch anschließende Entwicklungsbehandlung einen, die Absorption auf das Material auftreffenden Lichtes beeinflussenden Farbstoff bildet, und durch zusätzlich eine zweite Diazoverbindung (4) in der Schicht (2), die durch die Belichtung Stickstoff bildet, und wobei durch unmittelbar sich anschließende Wärmebehandlung eine Lichtstreuung verursachende Stickstoff-Bläschen gebildet werden.

15. Projektionsfolie, insbesondere Photomaske, gekennzeichnet durch einen Film (1) transparenten Materials und einer darauf aufgebrachten, belichteten und entwickelten Schicht (2) mit einer lichtempfindlichen ersten Diazoverbindung (3), die, mittels einer Maske in einem Teilbereich abgedeckt, durch erste Belichtung im nicht abgedeckten Bereich deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und durch eine zusätzliche zweite Diazoverbindung (4) in der Schicht, die durch die Nachbelichtung Stickstoff bildet, und wobei durch unmittelbar sich anschließende Wärmebehandlung eine Lichtstreuung verursachende Stickstoff-Bläschen gebildet sind.

16. 3-Dimensional-Bild, gekennzeichnet durch mehrere übereinander angeordnete Schichten aus belichtetem und entwickeltem lichtempfindlichen Material, bestehend aus einer lichtempfindlichen ersten Diazoverbindung (3), die durch Belichtung aktiviert wird (Negativ-Diazo) und durch anschließende Entwicklungsbehandlung einen, die Absorption auf das Material auftreffenden Lichtes beeinflussenden Farbstoff bildet, und durch eine zusätzliche zweite Diazoverbindung (4) in der Schicht (2), die durch die Belichtung Stickstoff bildet, und wobei durch unmittelbar sich anschließende Wärmebehandlung eine Lichtstreuung verursachende Stickstoff-Bläschen gebildet sind.

17. 3-Dimensional-Bild, gekennzeichnet durch mehrere übereinander angeordnete Schichten aus belichtetem und entwickeltem lichtempfindlichen Material, bestehend aus einer lichtempfindlichen ersten Diazoverbindung (3), die mittels einer Maske in einem Teilbereich abgedeckt, durch erste Belichtung im nicht abgedeckten Teil deaktiviert wird (Positiv-Diazo) und durch anschließende Nachbelichtung des vorher abgedeckten Bereichs nur teilweise deaktiviert wird und deren noch aktiver Teil nach Entwicklungsbehandlung einen, die Absorption auf das Material auftreffenden Lichtes beeinflussenden Farbstoff bildet, und durch eine zusätzliche zweite Diazoverbindung (4) in der Schicht (2), die durch die Nachbelichtung Stickstoff bildet, und wobei durch unmittelbar sich anschließende Wärmebehandlung eine Lichtstreuung verursachende Stickstoff-Bläschen gebildet sind.

## Claims

1. Light-sensitive material for photographic and reprographic applications, consisting of a film (1) of transparent material and a layer coated onto it (2), containing a light-sensitive first diazo coupler (3), which is activated by exposure to light (negative diazo) and through a subsequent development process forms a dye which affects the absorption of light incident on the material, characterised by the fact that layer (2) contains an additional second diazo coupler (4), which through the exposure to light generates nitrogen, and where a directly subsequent heat treatment leads to the formation of small nitrogen bubbles which cause light scattering.

2. Light-sensitive material for photographic and reprographic applications, consisting of a film (1) of transparent material and a layer coated onto it (2), containing a light-sensitive first diazo coupler (3) which being covered by a mask, is deactivated locally by a first exposure to light (positive diazo) in the unmasked region, and through subsequent supplementary exposure to light of the previously masked region is only partially deactivated and its still-active part, following a development process, forms a dye which affects the absorption of light incident on the material, characterised by the fact that layer (2) contains an additional second diazo coupler (4), which through the supplementary exposure to light generates nitrogen, and where a directly subsequent heat treatment leads to the formation of small nitrogen bubbles which cause light scattering.

3. Light-sensitive material in accordance with claim 2, characterised by the fact that the light-sensitive first diazo coupler (3) is of a form deactivated by the effect of light and the light-scattering small bubbles in the nitrogen-generating second diazo coupler (4) are formed through supplementary exposure to light and heat treatment in the regions first unexposed to light due to a mask, and that the deactivation wavelength regions associated with the first and second diazo coupler are different.

4. Light-sensitive material in accordance with claim 1, characterised by the fact that the light-sensitive first diazo coupler (3) is of a form activated by the effect of light to form dye and the light-scattering small bubbles in the nitrogen-generating second diazo coupler (4) are formed in the regions first exposed to light through a mask and then heat-treated, and that the activation wavelength regions associated with the first and second diazo coupler are different

5. Light-sensitive material in accordance with one of the claims 1 to 4, characterised by the thickness of the light-sensitive layer (2) being between 1 µm and 30 µm.

6. Utilisation of the light-sensitive material in accordance with claim 1 or 2, for manufacturing a projection film.

7. Utilisation of the light-sensitive material in accordance with claim 1 or 2, for manufacturing an archival medium.

8. Utilisation of the light-sensitive material in accordance with claim 1 or 2, for manufacturing a copier protective film against normal light copying.

9. Utilisation of the light-sensitive material in accordance with claim 1 or 2, for manufacturing a storage medium for three-dimensional structures.

10. Photographic film, particularly microfilm, characterised by at least one layer of light-sensitive material, consisting of a light-sensitive first diazo coupler (3), which is activated by exposure to light (negative diazo) and through a subsequent development process forms a dye which affects the absorption of light incident on the material, and additionally by a second diazo coupler (4) in layer (2), which through exposure to light generates nitrogen, and where a directly subsequent heat treatment leads to the formation of small nitrogen bubbles which cause light scattering.

11. Photographic film, particularly microfilm, characterised by at least one layer of light-sensitive material, consisting of a light-sensitive first diazo coupler (3), which being covered locally by a mask, is deactivated by a first exposure to light (positive diazo) in the unmasked region, and through subsequent supplementary exposure to light of the previously masked region is only partially deactivated and its still-active part, through a development process, forms a dye which affects the absorption of light incident on the material, and by an additional second diazo coupler (4) in layer (2), which through the supplementary exposure to light generates nitrogen, and where a directly subsequent heat treatment leads to the formation of small nitrogen bubbles which cause light scattering.

12. Anti-copying film against normal light copying, consisting of a film of transparent material with a large number of regions at least partially opaque and transparent and arranged at intervals from each other, whose planes are arranged in approximately the same predetermined position relative to the film's surfaces, so that when the anti-copying film's surfaces are viewed from a predetermined angle it is essentially transparent, characterised by the fact that the opaque and transparent regions consist at least in part of an exposed and developed light-sensitive material, formed from a light-sensitive first diazo coupler (3) which is activated by exposure to light (negative diazo) and through a subsequent development process forms a dye which affects the absorption of light incident on the material, and layer (2) in addition contains a second diazo coupler (4) which through the exposure to light forms nitrogen, and where a directly subsequent heat treatment leads to the formation of small nitrogen bubbles which cause light scattering.

13. Anti-copying film against normal light copying, consisting of a film of transparent material with a large number of regions at least partially opaque and transparent and arranged at intervals from each other, whose planes are arranged in approximately the same predetermined position relative to the film's surfaces, so that when the anti-copying film's surfaces are viewed from a predetermined angle it is essentially transparent, characterised by the fact that the opaque and transparent regions consist at least in part of an exposed and developed light-sensitive material, formed from a light-sensitive first diazo coupler (3), which being locally covered by a mask, is deactivated by a first exposure to light in the unmasked region (positive diazo), and through subsequent supplementary exposure to light of the previously masked region is only partially deactivated and its still-active part, following a development process, forms a dye which affects the absorption of light incident on the material, and layer (2) contains an additional second diazo coupler (4), which through the supplementary exposure to light generates nitrogen, and where a directly subsequent heat treatment leads to the formation of small nitrogen bubbles which cause light scattering.

14. Projection film, in particular a photographic mask, characterised by a film (1) of transparent material carrying an exposed and developed layer (2) with a light-sensitive first diazo coupler (3), which is activated through exposure to light (negative diazo) and through a subsequent development process forms a dye which affects the absorption of light incident on the material, and by an additional second diazo coupler (4) in layer (2), which generates nitrogen through the exposure to light, and where a directly subsequent heat treatment leads to the formation of small nitrogen bubbles which cause light scattering.

15. Projection film, in particular a photographic mask, characterised by a film (1) of transparent material carrying an exposed and developed layer (2) with a light-sensitive first diazo coupler (3), which being locally covered by a mask, is deactivated by a first exposure to light in the unmasked region (positive diazo), and through subsequent supplementary exposure to light of the previously masked region is only partially deactivated and its still-active part, following a development process, forms a dye which affects the absorption of light incident on the material, and by an additional second diazo coupler (4) in the layer, which through the supplementary exposure to light generates nitrogen, and where a directly subsequent heat treatment leads to the formation of small nitrogen bubbles which cause light scattering.

16. 3-dimensional image, characterised by several layers arranged on top of each other of an exposed and developed light-sensitive material, consisting of a light-sensitive first diazo coupler (3), which is activated through exposure to light (negative diazo) and through a subsequent development process forms a dye which affects the absorption of light incident on the material, and by an additional second diazo coupler (4) in layer (2), which through the exposure to light generates nitrogen, and where a directly subsequent heat treatment leads to the formation of small nitrogen bubbles which cause light scattering.

17. 3-dimensional image, characterised by several layers arranged on top of each other of an exposed and developed light-sensitive material, consisting of a light-sensitive first diazo coupler (3) which being locally covered by a mask, is deactivated by a first exposure to light in the unmasked area (positive diazo) and through subsequent supplementary exposure to light of the previously masked region is only partially deactivated and its still-active part, following a development process, forms a dye which affects the absorption of light incident on the material, and by an additional second diazo coupler (4) in layer (2), which through the supplementary exposure to light generates nitrogen, and where a directly subsequent heat treatment leads to the formation of small nitrogen bubbles which cause light scattering.

## Revendications

1. Matériau photosensible pour applications photographiques et reprographiques, constitué d'une pellicule (1) de substance transparente recouverte d'une couche (2) contenant un premier composé diazoïque photosensible (3) activé par l'exposition à la lumière (diazo négative). Par l'opération de développement qui suit, ce premier composé diazoïque photosensible produit un colorant influant sur l'absorption de la lumière qui parvient au matériau. Soulignons ici que la couche (2) contient en plus un second composé diazoïque (4) produisant de l'azote sous l'effet de l'exposition à la lumière. En le soumettant ensuite immédiatement à un traitement thermique, on obtient la formation de petites bulles d'azote qui diffusent la lumière.

2. Matériau photosensible pour applications photographiques et reprographiques, constitué d'une pellicule (1) de substance transparente recouverte d'une couche (2) contenant un premier composé diazoïque photosensible (3). Recouvert partiellement d'un masque, celui-ci est désactivé par une première exposition à la lumière de la zone non recouverte (diazo positive). Par la postexposition à la lumière de la zone préalablement masquée qui suit, ce premier composé diazoïque photosensible n'est que partiellement désactivé. Après développement, sa zone encore active produit un colorant influant sur l'absorption de la lumière qui parvient au matériau. Soulignons ici que la couche (2) contient en plus un second composé diazoïque (4) dont l'exposition à la lumière produit de l'azote. En le soumettant ensuite immédiatement à un traitement thermique, on obtient la formation de petites bulles d'azote qui diffusent la lumière.

3. Matériau photosensible comme décrit au point 2. Il est caractérisé, d'une part, par un premier composé diazoïque photosensible (3) désactivé sous l'action de la lumière et, d'autre part, par un second composé diazoïque (4) qui produit de l'azote, dont les bulles diffusant la lumière se forment après postexposition et traitement thermique dans les zones tout d'abord non exposées puisque recouvertes d'un masque. Sa troisième caractéristique réside dans le fait que la désactivation du premier et du second composé diazoïque est provoquée par différentes gammes d'ondes.

4. Matériau photosensible comme décrit au point 1. Il est caractérisé, d'une part, par un premier composé diazoïque photosensible (3) produisant un colorant sous l'action de la lumière et, d'autre part, par un second composé diazoïque (4) qui produit de l'azote, dont les bulles diffusant la lumière se forment dans les zones tout d'abord exposées à la lumière à travers un masque puis soumises à un traitement thermique. Sa troisième caractéristique réside dans le fait que l'activation du premier et du second composé diazoïque est provoquée par différentes gammes d'ondes.

5. Matériau photosensible conforme à l'un des points 1 à 4, caractérisé par une épaisseur de couche photosensible (2) comprise entre 1 µm et 30 µm.

6. Utilisation du matériau photosensible selon le point 1 ou 2 pour la fabrication d'une pellicule de projection.

7. Utilisation du matériau photosensible selon le point 1 ou 2 pour la fabrication d'un support d'archivage.

8. Utilisation du matériau photosensible selon le point 1 ou 2 pour la fabrication d'une feuille de protection contre les copies à la lumière normale.

9. Utilisation du matériau photosensible selon le point 1 ou 2 pour la fabrication d'un support de mémorisation de structures tridimensionnelles.

10. Film photographique, en particulier microfilm, caractérisé par au moins une couche de matériau photosensible, constituée d'un premier composé diazoïque photosensible (3), activé par l'exposition à la lumière (diazo négative). Par l'opération de développement qui suit, ce premier composé diazoïque photosensible produit un colorant influant sur l'absorption de la lumière qui parvient au matériau. Soulignons ici que la couche (2) contient en plus un second composé diazoïque (4) produisant de l'azote sous l'effet de l'exposition à la lumière. En le soumettant ensuite immédiatement à un traitement thermique, on obtient la formation de petites bulles d'azote qui diffusent la lumière.

11. Film photographique, en particulier microfilm, caractérisé par au moins une couche de matériau photosensible constituée d'un premier composé diazoïque photosensible (3). Recouvert partiellement d'un masque, celui-ci est désactivé par une première exposition à la lumière de la zone non recouverte (diazo positive). Par la postexposition à la lumière de la zone préalablement masquée qui suit, ce premier composé diazoïque photosensible n'est que partiellement désactivé. Après développement, sa zone encore active produit un colorant influant sur l'absorption de la lumière qui parvient au matériau. Soulignons ici que la couche (2) contient en plus un second composé diazoïque (4) dont la postexposition à la lumière produit de l'azote. En le soumettant ensuite immédiatement à un traitement thermique, on obtient la formation de petites bulles d'azote qui diffusent la lumière.

12. Film interdisant la copie réalisée à la lumière normale, constitué d'une pellicule de matériau transparent comportant une multitude de zones espacées les unes par rapport aux autres et au moins partiellement non transparentes et transparentes. Leurs plans sont agencés selon une position environ similaire par rapport aux surfaces du film, de sorte que sous un angle de vision prédéterminé sur les surfaces du film interdisant la copie, celui-ci est en grande partie transparent et caractérisé par le fait que les zones non transparentes et transparentes sont au moins partiellement constituées d'un matériau photosensible exposé et développé, formé d'un premier composé diazoïque photosensible (3) activé par l'exposition à la lumière (diazo négative). Par l'opération de développement qui suit, ce premier composé diazoïque photosensible produit un colorant influant sur l'absorption de la lumière qui parvient au matériau. Soulignons ici que la couche (2) contient en plus un second composé diazoïque (4) produisant de l'azote sous l'effet de l'exposition à la lumière. En le soumettant ensuite immédiatement à un traitement thermique, on obtient la formation de petites bulles d'azote qui diffusent la lumière.

13. Film interdisant la copie réalisée à la lumière normale, constitué d'une pellicule de matériau transparent comportant une multitude de zones espacées les unes par rapport aux autres et au moins partiellement non transparentes et transparentes. Leurs plans sont agencés selon une position environ similaire par rapport aux surfaces du film, de sorte que sous un angle de vision prédéterminé sur les surfaces du film interdisant la copie, celui-ci est en grande partie transparent et caractérisé par le fait que les zones non transparentes et transparentes sont au moins partiellement constituées d'un matériau photosensible exposé et développé, formé d'un premier composé diazoïque photosensible (3) qui, partiellement recouvert d'un masque, est désactivé par une première exposition de la zone non masquée (diazo positive). Par la postexposition à la lumière de la zone préalablement masquée qui suit, ce premier composé diazoïque photosensible n'est que partiellement désactivé. Après développement, sa zone encore active produit un colorant influant sur l'absorption de la lumière qui parvient au matériau. Soulignons ici que la couche (2) contient en plus un second composé diazoïque (4) dont la postexposition à la lumière produit de l'azote. En le soumettant ensuite immédiatement à un traitement thermique, on obtient la formation de petites bulles d'azote qui diffusent la lumière.

14. Pellicule de projection, en particulier masque photo, caractérisé par une pellicule (1) de substance transparente recouverte d'une couche (2) exposée et développée contenant un premier composé diazoïque photosensible (3) activé par l'exposition à la lumière (diazo négative). Par l'opération de développement qui suit, ce premier composé diazoïque photosensible produit un colorant influant sur l'absorption de la lumière qui parvient au matériau. Soulignons ici que la couche (2) contient en plus un second composé diazoïque (4) ) produisant de l'azote sous l'effet de l'exposition à la lumière. En le soumettant ensuite immédiatement à un traitement thermique, on obtient la formation de petites bulles d'azote qui diffusent la lumière.

15. Pellicule de projection, en particulier masque photo, caractérisé par une pellicule (1) de substance transparente recouverte d'une couche (2) exposée et développée contenant un premier composé diazoïque photosensible (3) qui, partiellement recouvert d'un masque, est désactivé par une première exposition de la zone non masquée (diazo positive). Par la postexposition à la lumière de la zone préalablement masquée qui suit, ce premier composé diazoïque photosensible n'est que partiellement désactivé. Après développement, sa zone encore active produit un colorant influant sur l'absorption de la lumière qui parvient au matériau. Soulignons ici que la couche (2) contient en plus un second composé diazoïque (4) dont la postexposition à la lumière produit de l'azote. En le soumettant ensuite immédiatement à un traitement thermique, on obtient la formation de petites bulles d'azote qui diffusent la lumière.

16. Image tridimensionnelle caractérisée par plusieurs couches superposées de matériau exposé et développé, constitué d'un premier composé diazoïque photosensible (3) activé par l'exposition à la lumière (diazo négative). Par l'opération de développement qui suit, ce premier composé diazoïque photosensible produit un colorant influant sur l'absorption de la lumière qui parvient au matériau. Soulignons ici que la couche (2) contient en plus un second composé diazoïque (4) ) produisant de l'azote sous l'effet de l'exposition à la lumière. En le soumettant ensuite immédiatement à un traitement thermique, on obtient la formation de petites bulles d'azote qui diffusent la lumière.

17. Image tridimensionnelle caractérisée par plusieurs couches superposées de matériau exposé et développé, constitué d'un premier composé diazoïque photosensible (3) ) qui, partiellement recouvert par un masque, est désactivé par une première exposition de la zone non masquée (diazo positive). Par la postexposition à la lumière de la zone préalablement masquée qui suit, ce premier composé diazoïque photosensible n'est que partiellement désactivé. Après développement, sa zone encore active produit un colorant influant sur l'absorption de la lumière qui parvient au matériau. Soulignons ici que la couche (2) contient en plus un second composé diazoïque (4) dont la postexposition à la lumière produit de l'azote. En le soumettant ensuite immédiatement à un traitement thermique, on obtient la formation de petites bulles d'azote qui diffusent la lumière.
